# EUROPÄISCHE PATENTSCHRIFT

(11) **EP 0 603 921 B1**
(45) Veröffentlichungstag und Bekanntmachung des Hinweises auf die Patenterteilung: **28.02.1996**
(21) Anmeldenummer: 93203269.1
(22) Anmeldetag: 23.11.1993
(51) Int. Cl.: C23C 22/10

(54) **Verfahren zur Erzeugung von Phosphatüberzügen**
Process for forming phosphate coatings
Procédé pour former des revêtements de phosphate

(30) Priorität: 19.12.1992 DE 4243214
(43) Veröffentlichungstag der Anmeldung: 29.06.1994
(73) Patentinhaber: METALLGESELLSCHAFT AG, D-60323 Frankfurt am Main (DE)
(72) Erfinder: Hauffe, Dieter, D-60431 Frankfurt am Main (DE); Fleischhacker-Jeworrek, D-61250 Usingen (DE)

(56) Entgegenhaltungen:
- EP-A- 0 169 047
- EP-A- 0 370 535
- EP-A- 0 414 296
- EP-A- 0 459 541
- DE-A- 2 327 304
- DE-C- 977 633
- FR-A- 2 231 775
- GB-A- 517 049

## Beschreibung

Die Erfindung betrifft ein Verfahren zur Erzeugung von Phosphatüberzügen auf Metalloberflächen aus Eisen oder Stahl durch nichtschichtbildende Phosphatierung mittels wässriger, Beschleuniger enthaltender Phosphatierungslösungen auf Basis Magnesiumphosphat.

In der metallverarbeitenden Industrie wird im großen Umfang das Verfahren der Erzeugung von Phosphatüberzügen mittels wässriger Phosphatierungslösungen angewendet. Die mit diesem Verfahren auf den behandelten Metalloberflächen erzeugten Phosphatschichten dienen insbesondere zum Korrosionsschutz und als Lackhaftgrund sowie zur Erleichterung der spanlosen Kaltumformung sowie des Gleitens.

Derartige Phosphatierverfahren arbeiten beispielsweise mit Phosphatierungslösungen, die einen pH-Wert zwischen etwa 1,8 und 3,8 aufweisen und Zink- und Phosphationen als verfahrensbestimmende Komponenten enthalten. Außer dem Kation Zink können noch weitere Kationen, z. B. Ammonium, Calcium, Kobalt, Eisen, Kalium, Kupfer, Natrium, Magnesium und Mangan anwesend sein. Zur Beschleunigung der Phosphatschichtbildung werden den Phosphatierbädern im allgemeinen Oxidationsmittel, z. B. Bromat, Chlorat, Nitrat, Nitrit, organische Nitroverbindungen, Perborat, Persulfat, Wasserstoffperoxid zugesetzt. Für die Oxidation von Eisen(II) zu Eisen(III) kann außerdem sauerstoffhaltiges Gas verwendet werden.

Eine andere Art von Phosphatierverfahren ist die sogenannte Eisenphosphatierung oder "nichtschichtbildende Phosphatierung". Sie arbeitet üblicherweise mit Phosphatierungslösungen auf Basis Alkaliphosphat, gelegentlich jedoch auch mit Gehalten an Magnesium-, Calcium- und Bariumphosphat. Derartige Verfahren sind vergleichsweise einfach in der Durchführung und mit geringen Kosten verbunden. Sie führen zu Phosphatüberzügen mit für viele Fälle ausreichender Qualität, insbesondere, wenn die hiermit versehenen Gegenstände nicht hohen korrosiven Einflüssen ausgesetzt sind.

Den beiden vorgenannten Verfahrensarten ist gemeinsam, daß die Phosphatierungslösungen im Tauchen, Fluten oder Spritzen mit den zu behandelnden Werkstückoberflächen in Berührung gebracht werden. Während der Kontaktzeit, die zwischen wenigen Sekunden bis zu ca. 15 Minuten betragen kann, bilden sich durch chemische Reaktion mit dem Metall festverwachsene Phosphatschichten. Da für eine Weiterverarbeitung auf der Oberfläche verbliebene Reste der Phosphatierungslösung in der Regel stören, wird nach der Phosphatierung gründlich mit Wasser gespült.

Bei einem Verfahren der sogenannten "nichtschichtbildenden Phosphatierung" ist es bekannt, zur Verbesserung des Widerstandes von Metalloberflächen gegenüber korrosiven Angriffen einen Phosphatüberzug aufzubringen durch Behandlung mit Lösungen, die vorwiegend Phosphorsäure und/oder ein nichtschichtbildendes Phosphat enthalten (GB-PS 517 049). Als nichtschichtbildende Phosphate sind Alkali-, Ammonium- und Magnesiumphosphat genannt. Sie werden als vorteilhaft bezeichnet, weil sie günstig erhältlich sind und im Vergleich zu Zink-, Mangan-, Cadmium- oder Eisenphosphat wenig Schlamm bilden. Die Lösungen können weiterhin kleine Mengen von Nitrit, Nitrat oder Sulfit und höchstens kleine Mengen schichtbildender Phosphate enthalten.

Diesem Verfahren haftet jedoch der Nachteil an, daß es insbesondere durch die vorgenannten Gehalte an Nitrit,

Nitrat und Sulfit, aber auch bei Verwendung von Alkali- oder Ammoniumion als nichtschichtbildendes Kation, bei der nachfolgenden Spülung zu Abwässern führt, die nicht ohne aufwendige Nachbehandlung entsorgt werden können.

Damit wird jedoch ein erheblicher Teil des Vorzugs der an sich kostengünstigen "nichtschichtbildenden Phosphatierverfahren" aufgezehrt.

Aufgabe der Erfindung ist es, ein Verfahren zur nichtschichtbildenden Phosphatierung bereitzustellen, das die bekannten, insbesondere vorgenannten Nachteile nicht aufweist und dennoch kostengünstig und einfach in der Durchführung und Überwachung ist.

Die Aufgabe wird gelöst, in dem das Verfahren der eingangs genannten Art entsprechend der Erfindung derart ausgestaltet wird, daß man die Metalloberflächen mit Phosphatierungslösungen in Kontakt bringt, die 0,2 bis 4 g/l Magnesium, 1 bis 20 g/l Phosphat (ber. als P₂O₅) sowie als Beschleuniger Peroxidverbindung enthalten und frei von solchen anorganischen Substanzen sind, die nicht mit Calciumhydroxid im neutralen oder alkalischen Bereich fällbar sind.

Die vorstehend verwendete Formulierung "auf Basis Magnesiumphosphat" soll zum Ausdruck bringen, daß Magnesiumphosphat bzw. das Kation Magnesium den überwiegenden Anteil der in der Phosphatierungslösung vorhandenen Phosphatkomponente bzw. Kationen stellt.

Besonders geeignete innerhalb des erfindungsgemäßen Verfahrens zum Einsatz kommende Beschleuniger sind H₂O₂, Perphosphat und Percarbonat.

Entsprechend einer bevorzugten Ausgestaltung der Erfindung bringt man die Metalloberflächen mit Phosphatierungslösungen in Kontakt, die als Beschleuniger H₂O₂ enthalten. Dabei ist es zweckmäßig, die Konzentration derart zu wählen, daß die Phosphatierungslösung H₂O₂ in Mengen von 0,02 bis 0,2 g/l enthält.

Eine weitere vorteilhafte Ausgestaltung der Erfindung sieht vor, die Metalloberflächen mit Phosphatierungslösungen in Kontakt zu bringen, die zusätzlich Aktivatoren enthalten. Diese Aktivatoren müssen jedoch ihrerseits im neutralen oder alkalischen Bereich mit Calciumhydroxid fällbar sein. Besonders vorteilhaft sind folgende Aktivatoren mit den jeweils angegebenen Konzentrationen
0,01 - 0,2 g/l MoO₃
0,01 - 0,2 g/l WO₃
0,01 - 0,2 g/l VO₃
0,1 - 2 g/l F
0,01 - 0,2 g/l Ni
0,01 - 0,2 g/l Mn
0,01 - 0,2 g/l Zn
0,1 - 1 g/l Ca und/oder
0,001 - 0,02 g/l Cu

Da das Phosphatierungsbad frei von solchen Komponenten sein soll, die mit Calciumhydroxid im neutralen oder alkalischen Bereich nicht fällbar sind, sind zum Ansatz und zur Ergänzung des Bades nur solche Chemikalien geeignet, durch die keine Ionen eingebracht werden, die zu wasserlöslichen Salzen führen. Ebenso verbietet sich beispielsweise die Verwendung von Bromat, Chlorat, Nitrat, Nitrit oder Sulfit als Beschleuniger. Oxalate, Sulfate gegebenenfalls auch Fluoride können in der Phosphatierungslösung vorhanden sein. Die Zulässigkeit der einzelnen Badkomponenten kann dadurch geprüft werden, daß eine Badprobe mit Calciumhydroxid auf einen pH-Wert von 8,5 gebracht und dann in dem überstehenden Wasser der Salzgehalt (Anionen und Kationen) bestimmt wird. Der im überstehenden Wasser vorhandene Salzgehalt sollte dann nicht höher als in üblichen Brauchwässern, d. h., nicht höher als etwa 500 mg/l sein. Ebenso wie zum Ansatz der Phopshatierungslösung keine Verbindungen verwendet werden dürfen, die nicht mit Calciumhydroxid im neutralen oder alkalischen Bereich fällbar sind, ist auch bei der Ergänzung darauf zu achten, daß keine derartigen Substanzen eingebracht werden. Demzufolge empfiehlt es sich, bei der Ergänzung mindestens einen Teil des das Phosphatierungssystem bestimmenden Kations Magnesium in Form von Oxid, Hydroxid und/oder Carbonat einzubringen.

Die Applikation der Phosphatierungslösung kann auf übliche Weise, z. B. durch Spritzen, Tauchen oder Fluten, erfolgen. Je nach Form der Applikation und erwünschter Beschaffenheit der Phosphatschicht, z. B. hinsichtlich Schichtdicke, kann die Behandlungsdauer 5 Sekunden bis einige Minuten betragen. Das Schichtgewicht der erzeugten Phosphatschicht liegt im allgemeinen zwischen 0,1 und 1,0 g/m. Je nach Behandlungsbedingungen können auch höhere Schichtgewichte erreicht werden. Sofern eine gesonderte pH-Wert-Einstellung erforderlich ist, erfolgt sie im allgemeinen mit Phosphorsäure.

Vor und nach der Stufe der Phosphatierung können die üblichen Behandlungsmaßnahmen ergriffen werden. So können die Metalloberflächen üblicherweise zuvor einer Reinigungsbehandlung zur Entfernung von Fett und Schmutz, z. B. mit Hilfe eines alkalischen Reinigers, unterworfen werden. Sofern nötig, kann sich eine Beizbehandlung zur Entfernung von Rost anschließen. Zwischen Reinigen, gegebenenfalls Beizen, und Phosphatieren wird in der Regel gründlich mit Wasser gespült.

Wenn die zu phosphatierenden Werkstücke nur mäßig verunreinigt sind und daher auf eine gesonderte Reingungsstufe verzichtet werden kann oder soll, können im erfindungsgemäßen Verfahren einzusetzende Phosphatierungslösungen Tenside oder Emulgiermittel unterschiedlichster Art, z. B. solche, die auch bei der Metallreinigung Verwendung finden, enthalten. Sie müssen selbstverständlich mit der Phosphatierlösung verträglich sein.

Nach der Phosphatierung findet im allgemeinen eine Wasserspülung und eine Nachbehandlung mit beliebigen Nachspülmitteln, wie Chrom(IV)/Chrom(III)-Lösung, statt. Nach einer gegebenenfalls erneuten Wasserspülung wird die Metalloberfläche schließlich getrocknet.

Die Erfindung wird anhand der folgenden Beispiele beispielsweise und näher erläutert.

### Beispiel 1

Kühlschrankgehäuse aus Stahl der Qualität RSt 1203 wurden nach dem folgenden Fünfzonenverfahren zur Pulverbeschichtung vorbereitet.
- **Zone 1**:: Reinigen mit einem mildalkalischen Reiniger (5 g/l) bei 60°C durch 2 minN. langes Spritzen.
- **Zone 2**:: 30 sec. Spülen mit Wasser von Raumtemperatur.
- **Zone 3**:: Phosphatieren durch 2 min. langes Spritzen mit einer Phosphatierungslösung von 60°C, enthaltend:
0,55 g/l Mg
3,3 g/l Phosphat (ber. als P₂O₅)
30 mg/l H₂0₂
pH-Wert der Phosphatierungslösung ca. 5.
- **Zone 4**:: Spülen mit Wasser von Raumtemperatur.
- **Zone 5:**: Nachspülen mit vollentsalztem Wasser, Trocknen.

Die nach dem vorstehend beschriebenen Verfahrensgang erzeugten Phosphatschichten waren gleichmäßig deckend und bildeten einen einwandfreien Haftgrund für die anschließende Pulverbeschichtung.

Das in Zone 4 anfallende Spülwasser, das einen pH-Wert von 5,3 und eine Leitfähigkeit von 320 µS . cm⁻¹ aufwies, wurde aufbereitet, indem soviel Aufschlämmung von Ca(OH)₂ in Wasser zugesetzt wurde, bis die Mischung einen pH-Wert von 9,0 besaß. Die Leitfähigkeit des aufbereiteten Spülwassers nach Abtrennung des Niederschlages betrug 110 µS . cm⁻¹. Es konnte zu erneuten Spülzwecken in Zone 4 eingesetzt werden.

### Beispiel 2

Kühlschrankgehäuse der in Beispiel 1 genannten Art wurden ebenfalls für die anschließende Pulverbeschichtung nach dem nachstehend skizzierten Dreizonenverfahren behandelt. Hierbei erfolgten Reinigung und Phosphatierung mit einer Lösung in Zone 1.
- **Zone 1**:: Reinigen und Phosphatieren mit einer Lösung von 50°C Durch 2 min. langes Spritzen, pH-Wert der Lösung ca. 5.
Die Lösung enthielt:
0,55 g/l Mg
3,3 g/l Phosphat (ber. als P₂O₅)
30 mg/l H₂O₂
0,5 g/l nichtionogenes Tensid
- **Zone 2:**: 30 sec. langes Spülen mit Wasser von Raumtemperatur.
- **Zone 3:**: Passivierendes Nachspülen mit CrVI enthaltender Lösung, anschließendes Trocknen.

Auch die nach diesem Verfahrensgang erzeugten Phosphatschichten waren gleichmäßig deckend und vermittelten im Zusammenhang mit der nachfolgenden Pulverbeschichtung einen hervorragenden Korrosionsschutz.

Neben der Aufbereitung des Spülwassers der Zone 2, die analog zu Beispiel 1 erfolgte, mußte wegen der Aufnahme von Fett, Öl und anderen Verunreinigungen die Reinigungs/Phosphatierungslösung der Zone 1 von Zeit zu Zeit neu angesetzt und damit die verbrauchte Lösung aufbereitet werden.

Hierzu wurde die verbrauchte Lösung (pH-Wert ca. 4,9; Leitfähigkeit 2480 µS . cm⁻¹) zunächst zwecks Entfernung der organischen Verunreinigungen einer Ultrafiltration unterworfen. Anschließend wurde soviel einer Aufschlämmung von Ca(OH)₂ in Wasser zugesetzt, bis ein ph-Wert von 9,0 erreicht wurde (Leitfähigkeit 140 µS . cm⁻¹). Durch diese Maßnahme wurden nicht nur die phosphatierungswirksamen Bestandteile der Lösung, sondern auch die von ihr aufgenommenen Verunreinigungen entfernt, so daß nach Abtrennung des Niederschlages die aufbereitete Lösung in die Kanalisation abgelassen oder zu Spülzwecken bzw. zum Ansatz einer neuen Reinigungs/Phosphatierungslösung verwendet werden konnte.

## Patentansprüche

1. Verfahren zur Erzeugung von Phosphatüberzügen auf Metalloberflächen aus Eisen oder Stahl durch nichtschichtbildende Phosphatierung mittels wässriger, Beschleuniger enthaltenden Phosphatierungslösungen auf Basis Magnesiumphosphat, dadurch gekennzeichnet, daß man die Metalloberflächen mit Phosphatierungslösungen in Kontakt bringt, die 0,2 bis 4 g/l Magnesium, 1 bis 20 g/l Phosphat (ber. als P₂O₅) sowie als Beschleuniger Peroxidverbindung enthalten und frei von solchen anorganischen Substanzen sind, die nicht mit Calciumhydroxid im neutralen oder alkalischen Bereich fällbar sind.

2. Verfahren nach Anspruch 1, dadurch gekennzeichnet, daß man die Metalloberflächen mit Phosphatierungslösungen in Kontakt bringt, die als Beschleuniger H₂O₂ enthalten.

3. Verfahren nach Anspruch 2, dadurch gekennzeichnet, daß man die Metalloberflächen mit Phosphatierungslösungen in Kontakt bringt, die H₂O₂ in Mengen von 0,02 bis 0,2 g/l enthalten.

4. Verfahren nach Anspruch 1, 2 oder 3, dadurch gekennzeichnet, daß man die Metalloberflächen mit Phosphatierungslösungen in Kontakt bringt, die zusätzlich Aktivatoren enthalten, die im neutralen oder alkalischen Bereich mit Calciumhydroxid fällbar sind.

5. Verfahren nach Anspruch 4, dadurch gekennzeichnet, daß man die Metalloberflächen mit Phosphatierungslösungen in Kontakt bringt, die als Aktivatoren
0,01 - 0,2 g/l MoO₃
0,01 - 0,2 g/l WO₃
0,01 - 0,2 g/l VO₃
0,1 - 2 g/l F
0,01 - 0,2 g/l Ni
0,01 - 0,2 g/l Mn
0,01 - 0,2 g/l Zn
0,1 - 1 g/l Ca und/oder
0,001 - 0,02 g/l Cu enthalten.

## Claims

1. Process for forming phosphate coatings on metal surfaces of iron of steel in a non-layer-forming phosphating manner by means of aqueous, accelerator containing phosphating solutions being based on magnesium phosphate, characterized in that the metal surfaces are brought in contact with phosphating solutions which contain 0,2 to 4 g/l magnesium, 1 to 20 g/l phosphate (calc. as P₂O₅) and as accelerator peroxide compound and are free of inorganic substances which are not precipitable with calcium hydroxide in the neutral or alkaline region.

2. Process according to claim 1, characterized in that the metal surfaces are brought in contact with phosphating solutions which contain as accelerator hydrogen peroxide.

3. Process according to claim 2, characterized in that the metal surfaces are brought in contact with phosphating solutions which contain hydrogen peroxide in an amount of 0,02 to 0,2 g/l.

4. Process according to claim 1,2 or 3, characterized in that the metal surfaces are brought in contact with phosphating solutions which additionally contain activators which are precipitable with calcium hydroxide in the neutral or alkaline region.

5. Process according to claim 4, characterized in that the metal surfaces are brought in contact with phosphating solutions which contain as activators.
0,01 - 0,2 g/l MoO₃
0,01 - 0,2 g/l WO₃
0,01 - 0,2 g/l VO₃
0,1 - 2 g/l F
0,01 - 0,2 g/l Ni
0,01 - 0,2 g/l Mn
0,01 - 0,2 g/l Zn
0,1 - 1 g/l Ca and/or
0,001 - 0,02 g/l Cu

## Revendications

1. Procédé pour la fabrication de revêtements phosphatés pour surfaces métalliques constituées de fer ou d'acier par phosphatation amorphe au moyen de solutions aqueuses de phosphatation contenant des accélérateurs, à base de phosphate de magnésium caractérisé en ce que l'on met en contact les surfaces métalliques avec les solutions de phosphatation, lesquelles contiennent de 0,2 jusqu'à 4 g/l de magnésium, de 1 jusqu'à 20 g/l de phosphate (calculé en tant que P₂O₅) ainsi qu'un peroxyde en tant qu'accélérateur et lesquelles sont exemptes de substances minérales non précipitables en milieu neutre ou alcalin par l'hydroxyde de calcium.

2. Procédé selon la revendication 1, caractérisé en ce qu'on met en contact les surfaces métalliques avec des solutions de phosphatation qui contiennent en tant qu'accélérateur du peroxyde d'hydrogène (H₂O₂).

3. Procédé selon la revendication 2, caractérisé en ce qu'on met en contact les surfaces métalliques avec des solutions de phosphatation qui contiennent du peroxyde d'hydrogène à raison de 0,02 jusqu'à 0,2 g/l.

4. Procédé selon la revendication 1, 2 ou 3, caractérisé en ce qu'on met en contact les surfaces métalliques avec des solutions de phosphatation qui contiennent en outre des activateurs qui sont précipitables en milieu neutre ou alcalin par l'hydroxyde de calcium.

5. Procédé selon la revendication 4, caractérisé en ce qu'on met en contact les surfaces métalliques avec des solutions de phosphatation qui contiennent en tant qu'activateurs
0,01 - 0,2 g/l MoO₃
0,01 - 0,2 g/l WO₃
0,01 - 0,2 g/l VO₃
0,1 - 2 g/l F
0,01 - 0,2 g/l Ni
0,01 - 0,2 g/l Mn
0,01 - 0,2 g/l Zn
0,1 - 1 g/l Ca et/ou
0,001 - 0,02 g/l Cu.
